# EUROPÄISCHE PATENTSCHRIFT

(11) **EP 1 180 173 B1**
(45) Veröffentlichungstag und Bekanntmachung des Hinweises auf die Patenterteilung: **16.06.2004**
(21) Anmeldenummer: 00915089.7
(22) Anmeldetag: 25.04.2000
(51) Int. Cl.: D21H 19/82, B41M 5/00

(54) **BEDRUCKTE SOWIE BEDRUCKBARE SUBSTRATE**
PRINTED AND PRINTABLE SUBSTRATES
SUBSTRATS IMPRIMES ET IMPRIMABLES

(30) Priorität: 05.05.1999 CH 84099
(43) Veröffentlichungstag der Anmeldung: 20.02.2002
(73) Patentinhaber: Landqart, 7207 Landquart-Fabriken (CH)
(72) Erfinder: GROB, Jakob, CH-7303 Mastrils (CH); LEU, Thomas, CH-7000 Chur (CH)
(74) Vertreter: Isler & Pedrazzini AG
(86) Internationale Anmeldenummer: PCT/CH2000/000232
(87) Internationale Veröffentlichungsnummer: WO 2000/068501

(56) Entgegenhaltungen:
- EP-A- 0 430 391
- EP-A- 0 826 823
- EP-A- 0 858 905
- WO-A-97/18090
- DE-A- 19 628 342

## Beschreibung

### TECHNISCHES GEBIET

Die vorliegende Erfindung betrifft bedruckbare sowie bedruckte Substrate, insbesondere Spezialpapiere, Verfahren zu deren Herstellung, und ihre Verwendungen.

### STAND DER TECHNIK

Die Mehrzahl der modernen bedruckbaren Papiere, sei es für klassische Druckverfahren oder für den Inkjet-Druck, weisen eine oberflächliche Beschichtung oder Imprägnierung auf, welche in unterschiedlichem Masse für eine optimale Haftung der Druckfarbe bzw. Tinte auf dem Papierträger, deren möglichst punktgenaue, nicht verschwimmende Lokalisierung nach der Auftragung, sowie für Lichtechtheit und andere Eigenschaften sorgen. Insbesondere im Bereich des Inkjet-Drucks werden Spezialpapiere eingesetzt, welche beispielsweise mit einer anorganische Pigmente enthaltenden Beschichtung unter anderem zur Erhöhung der Farbbrillanz versehen sind. Trotz derartiger Beschichtung weisen aber wässrige Inkjet-Drucke vielfach eine geringe Wisch- und/oder Wasserfestigkeit auf. Auch ihre Lichtbeständigkeit lässt zu wünschen übrig.

Zum Schutze von Inkjet-Drucken, insbesondere gegen Feuchtigkeit und Verwischen, sowie in gewissem Masse auch zur Erhöhung des Glanzes, werden diese häufig mit einer Folie laminiert, wozu spezielle Laminatoren erhältlich sind. Derartige Applikationen finden sich auch im Ausweis- oder Sicherheitsbereich, wobei zusätzlich oft noch ein Foto, Passbild oder dergleichen in die Folie mit "eingeschweisst" wird. Dieses Einschweissen stellt für geschickte Fälscher jedoch kaum ein Fälschungshindernis dar.

Die WO 97/18090 (Kimberly-Clark) beschreibt ein bedruckbares Spezialpapier welches eine auf einem Trägermaterial angeordnete, verfilmbare Schicht aufweist, und welches dazu vorgesehen ist, nach dem Bedrucken unter Anwendung von Wärme und/oder Druck grossflächig verfilmt zu werden. Der Druck ist anschliessend hinter der verfilmten Schicht im wesentlichen irreversibel gebunden und geschützt.

Ein auf der im wesentlichen gleichen Idee beruhendes Spezialpapier beschreiben auch die DE 196 28 342 (Sihl GmbH, Düren) und die EP 0 826 823 der Anmelderin. Das Trägermaterial sowie die Formulierung der verfilmbaren Schicht werden in der ersten Schrift so gewählt, dass das verfilmte Papier gegenüber dem Einfluss von Wasser besonders widerstandsfähig ist.

Die oben beschriebenen Spezialpapiere weisen eine Reihe von Nachteilen auf. So müssen die Spezialpapiere zur vollständigen Verfilmung während einer Zeit von 20-60s auf Temperaturen von 140°C bis 180°C gehalten werden. Derartige Bedingungen können aber nur mit sehr speziellen Heizpressen oder mit Laminatoren der obersten Preisklasse eingestellt werden. Des weiteren ergibt sich das Problem, dass insbesondere bei einer einseitigen verfilmbaren Beschichtung (und diese ist aus Kostengründen oft bevorzugt) nach der Verfilmung die Spezialpapiere nicht mehr plan sind oder eine Krümmung der Papiere bereits während des Verfilmens im Laminator auftritt und die Papiere deswegen gelegentlich die Tendenz haben, im Laminator stecken zu bleiben.

### DARSTELLUNG DER ERFINDUNG

Aufgabe der Erfindung ist es anzugeben, wie Drucke, insbesondere Inkjet-Drucke, abriebfester, wischfester, wasserbeständiger, brillanter, lichtbeständiger und schliesslich auch noch beständiger im Sinne einer erhöhten Fälschungssicherheit gemacht werden können. Das Substrat soll ausserdem in kostengünstiger Weise und unter Verwendung konventioneller Maschinen herstellbar sein.

Im Hinblick auf diese Aufgabe sind Gegenstand der Erfindung ein bedruckbares Substrat gemäss Anspruch 1 sowie ein Verfahren zur Herstellung eines solchen Substrats gemäss Anspruch 7.

Gegenstand der Erfindung ist weiter ein bedrucktes Substrat gemäss Anspruch 10 sowie ein Verfahren zur Herstellung eines solchen Substrats nach Anspruch 12.

Die Ansprüche 17-19 etreffen spezielle Verwendungen der erfindungsgemässen Substrate.

Der Kern der vorliegenden Erfindung besteht demnach darin, auf ein Substrat z.B. aus Papier mindestens einseitig zunächst eine Druckfixierschicht aufzustreichen, und auf diese Druckfixierschicht eine organische Pigmente (Kunststoff-Pigmente) und Bindemittel enthaltende verfilmbare Beschichtung aufzubringen. Diese verfilmbare Beschichtung ist dazu vorgesehen, nach dem Bedrucken durch Zuführung zumindest von Wärme, vorzugsweise jedoch von Wärme und Druck, verfilmt zu werden. Die Tinte dringt dabei beim Bedrucken in die porös ausgebildete verfilmbare Beschichtung ein, durchdringt diese und wird beim Erreichen der zwischen Trägermaterial und verfilmbarer Schicht angeordneten Druckfixierschicht auf bzw. in der Fixierschicht gebunden. Vor dem Verfilmen befindet sich mit anderen Worten ein Teil der Tinte, in der verfilmbaren Schicht, und der andere, in der Regel grössere Teil der Tinte ist in resp. auf der Druckfixierschicht gebunden. Andere Druckfarben, wie sie beispielsweise in Offset-Verfahren verwendet werden, und welche aufgrund ihrer physikalisch-chemischen Eigenschaften nicht in die verfilmbare Beschichtung eindringen können, verbleiben nach dem Druckvorgang im wesentlichen auf der Oberfläche der verfilmbaren Beschichtung.

Das Verfilmen der verfilmbaren Schicht führt dazu, dass der Druck anschliessend hinter bzw. in der verfilmten Schicht abriebfester, wischfester, wasserbeständiger, brillanter, und lichtbeständiger ist. Die Verwendung der Druckfixierschicht führt dabei dazu, dass bei nach dem Verfilmen häufig vorhandener Restporosität oder bei mikroskopischen Rissen der verfilmten Schicht der Druck trotzdem wasserbeständig ist da die Druckfixierschicht die Tinte unter dem Film bindet. Das aufgebrachte Druckbild erscheint dem Betrachter mit erhöhter Brillanz. Es hat sich zudem gezeigt, dass nach der Erfindung hergestellte Druckbilder wesentlich lichtbeständiger sind als herkömmliche Inkjet-Drucke. Zusätzliche und teure Laminierungen, wie sie bei Inkjet-Papieren teilweise gemacht werden, sind überflüssig. Nach dem Druckvorgang im wesentlichen auf der Oberfläche verbleibende andere Druckfarben werden durch das Verfilmen ebenfalls teilweise mit eingeschweisst und stärker gebunden.

Eine erste bevorzugte Ausführungsform zeichnet sich dadurch aus, dass die verfilmbare Beschichtung folgende Komponenten enthält:
- 20-90 Gew.%, insbesondere bevorzugt 70-90 Gew.% organische Pigmente,
- 1-30 Gew.%, insbesondere bevorzugt 2-10 Gew.% Bindemittel
- 0- 20 Gew.%, insbesondere bevorzugt 7-15 Gew.% Filmbildehilfsmittel
- 0- 5 Gew.% UV-Stabilisatoren
- 0 - 5 Gew. % Oxidationsstabilisatoren
wobei als organische Pigmente einer Partikelgrösse vorzugsweise im Bereich von 0.1-10µm, weiter vorzugsweise im Bereich zwischen 0.5 und 10µm, insbesondere bevorzugt im Bereich von 0.5 bis 2µm, vorzugsweise Styrole, Butadiene, Acrylate sowie deren Copolymere bzw. Kombinationen davon mit Glasübergangstemperaturen im Bereich zwischen 40°C und 90°C, insbesondere jedoch zwischen 50°C-70°C, als Filmbildehilfsmittel Styrole, Butadiene, Acrylate sowie deren Copolymere bzw. Kombinationen davon mit Glasübergangstemperaturen unterhalb der Raumtemperatur, insbesondere jedoch zwischen (-50°C)-(+20°C), und als Bindemittel vorzugsweise Stärke, Polyvinylalkohol, Polyvinylpyrrolidon oder eine Acrylat, Styrol oder PVAC enthaltende Kunststoff-Dispersion verwendet sind.

Eine derartige Formulierung der verfilmbaren Schicht erlaubt Verfilmungstemperaturen unterhalb oder im Bereich von 100°C. Dies sind Bedingungen, welche mit billigen Laminatoren problemlos eingestellt werden können. Die Formulierung erlaubt aber trotz der niedrigen Filmbildetemperatur immer noch einen Beschichtungsprozess für das Substrat, bei welchem beim Trocknen der Auftragung der verfilmbaren Schicht keine frühzeitige Verfilmung der Beschichtung stattfindet, und ausserdem muss das Substrat vor dem Bedrucken nicht unter speziellen Bedingungen wie unter Kühlung aufbewahrt werden. Des weiteren ergibt sich aus der niedrigen Verfilmungstemperatur auch der Vorteil, dass das Trägermaterial beim Verfilmen nicht so stark austrocknet, wie das bei Temperaturen oberhalb von 100°C der Fall ist. So bleiben die Substrate nach dem Verfilmen weiterhin plan und es reduziert sich die Gefahr eines Staus im Laminator. Es zeigt sich, dass insbesondere bei der Verwendung von den obigen, tiefschmelzenden organischen Pigmenten die Verwendung der Druckfixierschicht ein punktgenaues und wasserfestes Druckbild ergibt.

Eine weitere Ausführungsform ist dadurch gekennzeichnet, dass die Druckfixierschicht kationisch und die Tinte saugend, insbesondere bevorzugt wasserfest bindend ausgebildet ist. Auf diese Weise wird die Tinte beim Bedrucken aktiv von der Druckfixierschicht nach unten gesaugt und, da Tinten in der Regel anionischen Charakters sind, von den kationischen Anteilen der Druckfixierschicht ausgefällt und fixiert. Das Druckbild erscheint so sowohl mit einer hohen Auflösung, als auch ergibt sich durch die Verwendung einer bereits wasserfesten Druckfixierschicht eine Erhöhung der Wasserfestigkeit.

Eine andere Ausführungsform der Erfindung ist dadurch charakterisiert, dass insbesondere bevorzugt die Druckfixierschicht folgende Komponenten enthält:
- 40-80 Gew.%, insbesondere bevorzugt 60-70 Gew.% anorganische Pigmente,
- 5-40 Gew.%, insbesondere bevorzugt 15-25 Gew.% kationische Polymere, und
- 1-20 Gew.%, Bindemittel,
wobei als anorganisches Pigment vorzugsweise Kieselsäuren oder Aluminiumoxidhydrate, als kationisches Polymer vorzugsweise ein Vinylamin-Polymeres, N-Vinylamin-Formamid-Polymeres, eine Kombination oder Copolymere davon und als Bindemittel vorzugsweise ein Polyacrylat oder Polyvinylalkohol verwendet wird. Die Verwendung von anorganischen Pigmenten führt zu der erwünschten Saugkraft der Druckfixierschicht, und die Verwendung eines kationischen Harzes erlaubt die dauerhafte, wasserfeste Fällung und lokale Fixierung von anionischen Tinten in der Schicht.

Weitere Ausführungsformen der Erfindung und der erfindungsgemässen Verfahren sowie Verwendungen sind in den abhangigen Ansprüchen beschrieben.

### WEGE ZUR AUSFÜHRUNG DER ERFINDUNG

Figur 1 zeigt einen Schnitt durch den geschichteten Aufbau des vorgeschlagenen Substrates 13. Ein Trägermaterial 12, welches in der Regel ein Papier, gegebenenfalls aber auch ein vorbehandeltes oder teilsynthetisches Papier oder eine Folie sein kann, ist hier auf einer der Oberflächen bevorzugt ganzflächig mit einer Druckfixierschicht 11 beschichtet. Über der Druckfixierschicht 11 und das Substrat oberflächlich abdeckend befindet sich eine verfilmbare Beschichtung 10. Je nach Anwendungsbereich kann das Substrat 13 auch aus einem beidseitig mit den Schichten 11 und 10 beschichteten Trägermaterial 12 bestehen. Es ist dann beidseitig bedruck- und verfilmbar.

Das Substrat 13 soll neben der Verfilmung in Laminierpressen insbesondere mit herkömmlichen, wenn möglich insbesondere billigen Laminatoren verfilmbar sein. Zur Zeit erhältliche kostengünstige Laminatoren zum Durchlaufverfahren weisen meist wenigstens ein Paar von gegenläufig rotierenden Walzen auf, zwischen welchen das Laminiergut geführt wird. Zur Erwärmung des Laminierguts werden entweder eine oder beide der Walzen beheizt, oder es wird den Walzen unmittelbar ein Heizelement vorgeschaltet, welches das zu laminierende Papier oder die Folie vor dem Eindringen zwischen die Walzen erwärmt. Insbesondere die billigen Laminatoren erlauben meist nur die Einstellung einer einzigen vorgegebenen Temperatur, normalerweise im Bereich von 120°C-130°C, da für höhere Temperaturen eine Kühlung oder besondere Materialien für Walzen und Gehäuse notwendig sind. Der Druck zwischen den Walzen kann in der Regel nicht verändert werden, und die Transportgeschwindigkeit kann, wenn überhaupt, oft nur zwischen wenigen diskreten Werten eingestellt werden. Herkömmliche verfilmbare und bedruckbare Substrate nach dem Stand der Technik lassen sich in derartigen Laminatoren meist nur unbefriedigend verfilmen, da höhere Verfilmungstemperaturen und/oder höherer Druck notwendig sind, und ausserdem neigen die Papiere nach dem Verfilmen dazu, sich aufzuwölben.

Werden nun, um die obigen Nachteile zu vermeiden, einfach bei verfilmbaren Papieren nach dem Stand der Technik Pigmente verwendet, die niedrigere Glasübergangstemperaturen aufweisen, so stellt man fest, dass die Druckbilder schlecht aufgelöst erscheinen, die Abrieb- und Wasserfestigkeit abnimmt, und dass ein Verfliessen der Druckfarbe bereits beim Bedrucken auftritt. Eine Beimischung von anorganischen Pigmenten in die verfilmbare Schicht 10 kann zwar die Druckqualität erhöhen, die Wasserfestigkeit bleibt aber trotzdem unbefriedigend schlecht.

Eine übermässige Erniedrigung der Glasübergangstemperatur der organischen Pigmente führt ausserdem zu Problemen im Beschichtungsprozess bei der Herstellung der Papiere. Diese müssen nach der Beschichtung mit der verfilmbaren Schicht 10 getrocknet werden, wobei sich die Schicht noch nicht verfilmen darf. Da normalerweise zwecks Beschleunigung des Herstellungsprozesses die Trocknungstemperaturen im Bereich wenigstens von 30°C gewählt werden, muss bei der Wahl der Pigmente ein sinnvoller Kompromiss gefunden werden.

Das in Figur 1 dargestellte, dreischichtige Laminat löst nun diesen Problemkreis, indem die Tinte nach dem wenigstens teilweisen Eindringen in die poröse verfilmbare Schicht 10 von einer Druckfixierschicht 11 gebunden wird. Auf diese Weise können die bei der Verwendung von tiefschmelzenden organischen Polymeren auftretenden Probleme einfach beseitigt werden. Die Tinten, oder entsprechende Farben, welche aufgrund ihrer physikalisch-chemischen Eigenschaften in der Lage sind, in die verfilmbare Schicht 10 einzudringen, werden nach unten gesaugt und auf der Fixierschicht 11 lokalisiert gebunden. Die Wasserfestigkeit bleibt so hoch, es tritt kein Verschwimmen der Tinte auf. Andere Druckfarben, wie sie beispielsweise in Offset-Verfahren verwendet werden, und welche aufgrund ihrer physikalisch-chemischen Eigenschaften nicht in die verfilmbare Beschichtung eindringen können, können ebenfalls aufgetragen werden, verbleiben aber nach dem Druckvorgang im wesentlichen auf der Oberfläche der verfilmbaren Beschichtung.

Der dadurch mögliche Einsatz von tieferschmelzenden organischen Pigmenten erlaubt es, die lokal auftretende Laminiertemperatur wesentlich zu senken, insbesondere in den Bereich von 100°C, was nicht nur die Verwendung von Billiglaminatoren erlaubt, sondern auch dazu führt, dass das Trägermaterial 12 während des Laminierprozesses nicht so stark austrocknet und ein Aufwölben der Papiere deshalb weniger auftritt.

Hinsichtlich der Art des Trägermaterials 12 und dessen Flächengewicht ergeben sich keine besonderen Anforderungen. Normale Zellstoff- oder Baumwollpapiere bzw. Kombinationen davon mit typischen Flächengewichten im Bereich zwischen 80 g/m² und 300 g/m² sind geeignet. Für Drucke von photographischen Darstellungen wird man bevorzugt Papiere mit einem höheren Flächengewicht im oberen Teil des angegeben Bereichs verwenden. Für Anwendungen im Sicherheitsbereich ist der Aufbau gleich, doch werden hier bevorzugt Papiere mit zusätzlichen Sicherheitselementen (wie z.B. Wasserzeichen, chemischen Sicherungen oder irisierende Pigmente enthaltende Farbaufträge) im Gewichtsbereich von 70-150 g/m² verwendet.

Die Druckfixierschicht 11 wird vorteilhafterweise bereits in einem im Papierherstellungsprozess integrierten Schritt z.B. mit einer Filmpresse aufgetragen. Die Schicht 11 soll saugend sein, damit die Tinte von der Schicht 11 aktiv beim Druckvorgang aus der verfilmbaren Beschichtung 10 auf die Druckfixierschicht 11 aufgenommen wird. Ausserdem sollte die Schicht 11 die Tinte fixieren und wasserfest binden. Herkömmliche Tinten sind meist anionischen Charakters, und eine Fixierung wird am einfachsten mit kationischen Substanzen erreicht, an welche die Tintenbestandteile in einer Fällung lokal gebunden werden. Um dies zu erreichen müssen anorganische, saugende Bestandteile vorhanden sein (z.B. Kieselsäuren), ein kationisches Bindemittel (z.B. kationische Polyvinylamine) sowie bevorzugt ein Bindemittel um die getrocknete Schicht auf dem Papier besser zu verankern. Weitere Bestandteile wie Weichmacher oder Substanzen zur Erhaltung der Lichtechtheit und/oder der UV-Beständigkeit können optional beigefügt werden.

Folgende zur Auftragung als wässrige Dispersion formulierte Zusammensetzung der Druckfixierschicht 11 hat sich z.B. als geeignet erwiesen:

| | | |
|---|---|---|
| 50 g | Aerosil K315 | (15% Dispersion, Gewicht der Dispersion) |
| 70 g | Wasser | |
| 26.5g | Catiofast* PR 8106 | (22% Dispersion, Gewicht der Dispersion) |
| 6 g | Plextol E220 | (60% Dispersion, Gewicht der Dispersion) |
| 10 g | Syloid 244 | (Pulvergewicht) |

Aerosil K315 (Degussa AG, DE) ist ein Brillanz erzeugendes weisses, saugendes hochdisperses pyrogenes Siliciumdioxid. Es liegt als 15%-ige, wässrige Dispersion des Kieselsäurepulvers vor. Catiofast* PR 8106 (BASF, Ludwigshafen, DE) ist eigentlich ein AOX-freies Nassverfestigungsmittel für die Herstellung von nassfesten Papierqualitäten im Neutralbereich. Es ist eine hell- bis dunkelgelbe wässrige, 22%-ige Lösung eines Polymers auf Basis von Vinylamin und N-Vinyl-Formamid und wirkt als kationisches, wasserlösliches, hochmolekulares Harz zur Fixierung von anionischen Tinten. Es wirkt ausserdem als Bindemittel. Plextol E220 (Polymer Latex GmbH &Co KG, Dormagen, DE) ist eine 60%-ige Dispersion eines selbstklebenden Acrylpolymeren und wirkt als Bindemittel. Syloid 244 (W.R. Grace & Co, USA) ist ein pulverförmiges Mattierungsmittel aus Kieselsäure, es reduziert ausserdem die Viskosität der Dispersion für den Strich.

Alle Bestandteile ausser Catiofast werden vorgemischt und nach Zugabe von Catiofast in der Kugelmühle homogenisiert. Die Korngrösse kann so auf <120µm oder bei Bedarf auch kleiner eingestellt werden. Die Dispersion weist einen pH im Bereich von 7.5 auf. Die Schicht sollte im Bereich von 6-10 g/m² liegen, bei der obenerwähnten Formulierung werden idealerweise 8-8.5 g/m² aufgetragen.

Die verfilmbare Beschichtung 10 soll eine Mindestfilmbildetemperatur aufweisen, welche auf der einen Seite eine Verfilmung bei möglichst niedrigen Temperaturen ermöglicht, aber dennoch einen effizienten Trocknungsprozess, d.h. sinnvolle Trocknungstemperaturen für die Trocknung der verfilmbaren Beschichtung 10 erlaubt.

Folgende zur Auftragung als wässrige Dispersion formulierte Zusammensetzung der verfilmbaren Schicht 10 hat sich z.B. als geeignet erwiesen:

| | | |
|---|---|---|
| 60 g | Baystal S21C | (50% Dispersion, Gewicht der Dispersion) |
| 15 g | Gohsenol GL-03 | (10% Lösung, Gewicht der Lösung) |
| 5 g | Mowiol 28-99 | (10% Lösung, Gewicht der Lösung) |
| 4 g | Litex PS 5020 | (50% Dispersion, Gewicht der Dispersion) |
| 4 g | Plextol E 220 | (60% Dispersion, Gewicht der Dispersion) |
| 0.5 g | Tinuvin 213 | |
| 30 g | Wasser | |

Baystal (Polymer Latex GmbH &Co KG, Dormagen, DE) ist eine 50%-ige, kolloidale Dispersion aus einem Copolymer aus Butadien, Styrol und Acrylsäure und einem niedrigen Emulgatoranteil. Der Styrolanteil beträgt ca. 78%. Baystal bildet den wesentlichen Anteil an verfilmbarem organischem Polymer mit einer Glasübergangstemperatur im Bereich von 50°C-60°C. Es handelt sich dabei um Pigmentkügelchen, wie sie in der Emulsionspolymerisation entstehen, mit einer Grösse im Bereich von 0.5 - 1 µm. Gohsenol (Nippon Gohsei, Osaka, JP) und Mowiol (Clariant, Muttenz, CH) sind wässrige Lösungen von Polyvinylalkohol, dienen als Bindemittel und wirken wasserziehend. Für die Verwendung des Substrats im Offset-Druck empfiehlt es sich, den Bindemittelanteil gegebenenfalls um 50% zu erhöhen. Um mögliche mikroskopische Rissbildung in der verfilmbaren Schicht 10 zu vermeiden, können vorteilhafterweise besonders langkettige Polyvinylalkohole verwendet werden. Litex (Polymer Latex GmbH &Co KG, Dormagen, DE) ist eine wässrige anionische 50%ige Dispersion eines carboxylierten Styrol-Butadien-Copolymerisates (Copolymer aus Butadien, Styrol und Acrylsäure), welche als Binder für Streichfarben in der Papierindustrie eingesetzt wird. Litex weist eine Glasübergangstemperatur von ca. -6°C auf und dient hier als Filmbildehilfsmittel sowie zur Erhöhung des Glanzes. Gleichermassen dient Plextol (Polymer Latex GmbH &Co KG, Dormagen, DE) mit einer Glasübergangstemperatur im Bereich von -47°C. Plextol ist eine 60%-ige Dispersion eines selbstklebenden Acrylpolymeren. Tinuvin (Ciba SC, Basel, CH) ist ein optionaler UV-Stabilisator. Er unterstützt u.a. die Lichtechtheit der in der darunterliegenden Druckfixierschicht 11 fixierten Farben. Optional können des weiteren Weichmacher, anorganische Pigmente oder andere Additive beigefügt werden.

Werden die obigen Bestandteile der verfilmbaren Schicht 11 vermischt, so bilden sich Partikel einer Grösse im Bereich von 20µm und die Dispersion weist einen pH im Bereich von 8 auf. Die Streichformulierung kann mittels eines Rakelauftrags, einer Rastergravurwalze, einer Luftbürste oder in einem Giessverfahren auf das mit der Druckfixierschicht 11 vorgestrichene Trägermaterial 12 offline oder inline aufgetragen werden. Die Schichtdicke sollte mit obiger Formulierung im Bereich von 9-12 g/m² gewählt werden. Wählt man dickere Schichten, so muss zur Verfilmung in der Regel eine höhere Temperatur gewählt werden, bei einer dünneren Beschichtung wird die Schutzfunktion der Schicht heruntergesetzt.

Das fertige unverfilmte Substrat kann in einem klassischen Druckverfahren bedruckt werden, insbesondere geeignet ist es aber für ein Bedrucken mit einem Inkjet-Verfahren. Die Tinte dringt dort in bzw. durch die poröse verfilmbare Schicht 10 hindurch und wird von der Druckfixierschicht 11 angesaugt und auf dieser aufgrund des kationischen Charakters der Schicht 11 lokalisiert fixiert. Jene Arten von Druckfarben, welche nicht in die verfilmbare Beschichtung eindringen können, verbleiben, wie schon oben erwähnt, nach dem Druckvorgang im wesentlichen auf der Oberfläche der verfilmbaren Beschichtung. Anschliessend an das Bedrucken kann das Papier ohne weitere Bearbeitung durch einen Laminator bei einer lokalen Laminiertemperatur im Bereich von 100°C hindurch gelassen werden. Die lokale Laminiertemperatur kann bei unverstellbarer Temperatur des Laminators durch die Transportgeschwindigkeit durch den Laminator angepasst werden. Wie erwähnt, wird zum Verfilmen ausser Wärme vorzugsweise gleichzeitig Druck angewendet. Ein Druck im Bereich zwischen 0,5-5 bar in einer statischen Presse oder ein entsprechender Liniendruck in einem Durchlauflaminator hat sich als ausreichend und günstig erwiesen. Es ist auch denkbar, das Verfilmen bei niedriger Temperatur aber dafür sehr hohem Druck durchzuführen, meist muss dann aber auch die Zeitspanne, während derer der Druck angewendet wird, wesentlich erhöht werden.

Wasserfestigkeit und Wischbeständigkeit, vor allem jedoch hohe Brillanz sind typische Eigenschaften von Papierabzügen fotografischer Bilder. Mit der Erfindung lassen sich z.B. ausgehend von elektronisch gespeicherten Bildern "Papierabzüge" von praktisch gleicher Qualität von jedermann mit einem Standard-Inkjet-Farbdrucker und einem einfachen Laminator herstellen. Im Vergleich zu Fotopapier ist das beschichtete Substrat nach der Erfindung meist billiger.

Selbst die Oberflächenbeschaffenheit der Bilder im Sinne von "matt" oder "glänzend" kann in einfachster Weise gesteuert und bestimmt werden durch Wahl der Oberfläche, welche während des Verfilmens mit der Bildoberfläche unter Druck in Kontakt ist. So genügt es z.B., zusammen mit dem zu verfilmenden Bild bzw. Druck eine matte oder glänzende Folie durch einen Durchlauflaminator laufen zu lassen. Für "matte" Oberflächen sind Folien mit einer Rauhtiefe zwischen 0,01 - 5 µm geeignet und für "glänzende" solche mit einer Rauhtiefe kleiner als 0.01 µm. Die Folie muss sich nach dem Verfilmen natürlich wieder gut von der verfilmten Oberfläche ablösen lassen. Geeignet sind deshalb Polyester- oder auch Polyamidfolien (wie z.B. GRILON 6, 10, 12). Ebenfalls mögliche Abdeckungen für den Laminiervorgang sind silikonisierte Papiere, und es zeigt sich, dass insbesondere nicht allzu dicke Papiere mit einer dicken Silikonisierung zu einer guten und gleichmässigen Verfilmung beitragen. Vorteilhaft ist z.B. die Gestaltung eines sog. Carriers, in welchen das zu verfilmende Substrat eingelegt werden kann, und dessen innere Oberfläche die gewünschte Oberflächenstruktur aufweist. Das Substrat wird für den Laminiervorgang in den Carrier eingelegt, und nach dem Laminieren, wird der Carrier wieder vom verfilmten Papier entfernt. Ein solcher Carrier kann idealerweise mehrfach verwendet werden.

Es ist andererseits auch möglich, die Walzen des Laminators direkt auf geeignete Weise zu beschichten. Für Walzen von Durchlaufvorrichtungen zum Verfilmen dürften Teflon oder keramische Materialien im Hinblick auf eine gute Wiederablösbarkeit geeignet sein. Um in einem Laminator zwei verschiedene Oberflächenstrukturierungen ohne notwendigen Umbau des Laminators zu ermöglichen ist es vorteilhaft, die zwei Walzen mit unterschiedlicher Rauhtiefe zu gestalten, so dass das Papier je nach gewünschter Oberfläche mit der verfilmbaren Schicht nach oben oder nach unten durch den Laminator geschickt wird.

Durch die Einbettung der Tinte in den sich ausbildenden Kunststoffilm sind nachträgliche Veränderungen des Druckbildes, ohne dass dies erkennbar wäre, kaum noch möglich. Die Erfindung eignet sich daher insbesondere auch zur Anwendung im Sicherheitsbereich wie z.B. zur Herstellung von Ausweisen, Pässen, Urkunden oder dergleichen. Dabei kann das Sicherheitspapier zunächst in einem klassischen Druckverfahren wie z.B. einem Offset-Verfahren formularmässig bedruckt werden und anschliessend beim Endverbraucher mit einem einfachen Inkjet-Druck individualisiert und daraufhin in einem Laminator verfilmt werden. Die Offset-Druckfarbe verbleibt dabei im wesentlichen auf der Oberfläche, wird aber beim Verfilmen ebenfalls teilweise eingeschweisst und fixiert. Es ist auch denkbar, für Aussenanwendungen oder ähnliche Anwendungen, bei denen ein äusserst ausgeprägter Schutz des Druckbildes nötig ist, das Substrat mit der Verwendung von konventionellen Folientaschen, in welche das Papier eingebettet und einlaminiert wird, zu kombinieren.

## Patentansprüche

1. Bedruckbares Substrat,
mit einer Trägerschicht (12), die mindestens einseitig eine Druckfixierschicht (11) aufweist, wobei auf der Druckfixierschicht (11) eine filmbildende organische Pigmente und Bindemittel enthaltende verfilmbare Beschichtung (10) angeordnet ist, und wobei die Druckfixierschicht (11) kationisch und eine Druckfarbe und/oder Tinte saugend ausgebildet ist.

2. Substrat nach Anspruch 1, **dadurch gekennzeichnet, dass** die verfilmbare Beschichtung (10) folgende Komponenten enthält:
- 20-90 Gew.%, insbesondere bevorzugt 70-90 Gew.% organische Pigmente,
- 1 - 30 Gew.%, insbesondere bevorzugt 2-10 Gew.% Bindemittel
- 0 - 20 Gew.%, insbesondere bevorzugt 7-15 Gew.% Filmbildehilfsmittel
- 0 - 5 Gew.% UV-Stabilisatoren
- 0 - 5 Gew.% Oxidationsstabilisatoren
wobei:
- als organische Pigmente einer Partikelgrösse vorzugsweise im Bereich 0.1 - 10mm, insbesondere bevorzugt im Bereich von 0.5 bis 2mm, vorzugsweise Styrole, Butadiene, Acrylate sowie deren Copolymere bzw. Kombinationen davon mit Glasübergangstemperaturen im Bereich zwischen 40°C und 90°C, insbesondere jedoch zwischen 50°C-70°C,
- als Filmbildehilfsmittel Styrole, Butadiene, Acrylate sowie deren Copolymere bzw. Kombinationen davon mit Glasübergangstemperaturen unterhalb der Raumtemperatur, insbesondere jedoch zwischen (-50°C)-(+20°C), und
- als Bindemittel vorzugsweise Stärke, Polyvinylalkohol, Polyvinylpyrrolidon oder eine Acrylat, Styrol oder PVAC enthaltende Kunststoff-Dispersion verwendet sind.

3. Substrat nach einem der Ansprüche 1 oder 2, **dadurch gekennzeichnet, dass** die Druckfixierschicht (11) wasserfest bindend ausgebildet ist.

4. Substrat nach einem der Ansprüche 1 bis 3, **dadurch gekennzeichnet, dass** die Druckfixierschicht (11) folgende Komponenten enthält:
- 40-80 Gew.%, insbesondere bevorzugt 60-70Gew.% anorganische Pigmente,
- 5-40 Gew.%, insbesondere bevorzugt 15-25Gew.% kationische Polymere, und
- 1-20 Gew.%, Bindemittel,
wobei
- als anorganisches Pigment vorzugsweise Kieselsäuren oder Aluminiumoxidhydrate,
- als kationisches Polymer vorzugsweise ein Vinylamin-Polymeres, N-Vinylamin-Formamid-Polymeres, eine Kombination oder Copolymere davon und
- als Bindemittel vorzugsweise ein Polyacrylat oder Polyvinylalkohol verwendet wird.

5. Substrat nach einem der Ansprüche 1 bis 4, **dadurch gekennzeichnet, dass** die verfilmbare Beschichtung (10) mit einem Flächengewicht von 9-12 g/m2 und die Druckfixierschicht (11) mit einem Flächengewicht von 6-10 g/m2, insbesondere bevorzugt von 8-9 g/m2 aufgebracht ist.

6. Substrat nach einem der Ansprüche 1 bis 5, **dadurch gekennzeichnet, dass** als Trägerschicht (12) ein gegebenenfalls vorbehandeltes oder teilsynthetisches Papier oder eine Folie verwendet ist.

7. Verfahren zur Herstellung eines Substrats nach einem der Ansprüche 1 - 6, wobei ein Papiersubstrat wenigstens einseitig mit einer die Druckfixierschicht (11) bildenden ersten Mischung vorgestrichen oder imprägniert wird, und wobei über die Druckfixierschicht (11) eine die verfilmbare Beschichtung (12) bildende, verfilmbare organische Pigmente sowie Bindemittel enthaltende zweite Mischung aufgetragen wird.

8. Verfahren nach Anspruch 7, **dadurch gekennzeichnet, dass** die erste Mischung und/oder die zweite Mischung als wässrige Dispersionen aufgetragen werden.

9. Verfahren nach einem der Ansprüche 7 oder 8, **dadurch gekennzeichnet, dass** die erste Mischung mit einer Filmpresse, bevorzugt in einem im Papierherstellungsprozess integrierteren Schritt aufgetragen wird, dass die zweite Mischung mit einem Rakelauftrag, einer Rastergravurwalze, einer Luftbürste oder in einem Giessverfahren aufgetragen wird, und dass die nachfolgende Trocknung der verfilmbaren Beschichtung (10) bei einer Oberflächentemperatur durchgeführt wird, bei welcher keine Verfilmung der verfilmbaren Beschichtung (10) auftritt, insbesondere bevorzugt bei maximal 45 °C.

10. Bedrucktes Substrat, das zumindest einseitig eine Druckfixierschicht (11) aufweist, in und/oder auf welcher Tinte fixiert ist, und das auf der Druckfixierschicht (11) eine verfilmte bzw. zusammengesinterte Schicht aufweist, welche die Druckfixierschicht (11) in schützender Weise abdeckt und in welcher gegebenenfalls ein weiterer Anteil der Druckfarbe und/oder Tinte in verfilmten bzw. zusammengesinterten organischen Pigmenten und Bindemittel eingebettet ist.

11. Bedrucktes Substrat nach Anspruch 10, **dadurch gekennzeichnet, dass** die Druckfixierschicht (11) abgesehen von der Druckfarbe und/oder der Tinte sowie von Papierfasern folgende Zusammensetzung aufweist:
- 40-80 Gew.%, insbesondere bevorzugt 60-70 Gew.% anorganische Pigmente,
- 5-40 Gew.%, insbesondere bevorzugt 15-25 Gew.% kationische Polymere, und
- 1-20 Gew.%, Bindemittel,
wobei
- als anorganisches Pigment vorzugsweise Kieselsäuren oder Aluminiumoxidhydrate,
- als kationisches Polymer vorzugsweise ein Vinylamin-Polymeres, ein N-Vinylamin-Formamid-Polymeres, eine Kombination oder Copolymere davon und
- als Bindemittel vorzugsweise ein Polyacrylat oder Polyvinylalkohol verwendet wird,
und dass die verfilmte Schicht abgesehen von der Druckfarbe und/oder der Tinte sowie von Papierfasern folgende Zusammensetzung aufweist:
- 20-90 Gew.%, insbesondere bevorzugt 70-90 Gew.% organische Pigmente,
- 1-30 Gew.%, insbesondere bevorzugt 2-10 Gew.% Bindemittel
- 0- 20 Gew.%, insbesondere bevorzugt 7-15 Gew.% Filmbildehilfsmittel
- 0- 5 Gew.% UV-Stabilisatoren
- 0 - 5 Gew.% Oxidationsstabilisatoren
wobei:
- als organische Pigmente einer Partikelgrösse vorzugsweise im Bereich von 0.1-10mm, insbesondere bevorzugt im Bereich von 0.5 bis 2mm, vorzugsweise Styrole, Butadiene, Acrylate sowie deren Copolymere bzw. Kombinationen davon mit Glasübergangstemperaturen im Bereich Zwischen 40°C und 90°C, insbesondere jedoch zwischen 50°C-70°C,
- als Filmbildehilfsmittel Styrole, Butadiene, Acrylate sowie deren Copolymere bzw. Kombinationen davon mit Glasübergangstemperaturen unterhalb der Raumtemperatur, insbesondere jedoch zwischen (-50°C)-(+20°C), und
- als Bindemittel vorzugsweise Stärke, Polyvinylalkohol, Polyvinylpyrrolidon oder eine Acrylat, Styrol oder PVAC enthaltende Kunststoff-Dispersion verwendet sind.

12. Verfahren zur Herstellung eines bedruckten Substrats nach einem der Ansprüche 10 oder 11, **gekennzeichnet durch** folgende Schritte:
- Bedrucken eines Substrats, nach einem der Ansprüche 1 bis 6,
- Verfilmen der verfilmbaren Beschichtung (10) **durch** Applikation von Wärme, dies bei einer Temperatur im Bereich zwischen 70°C und 140°C, insbesondere jedoch im Bereich von 80°C-100°C, gegebenenfalls unter gleichzeitiger Anwendung von Druck, vorzugsweise zwischen 0,5-5 bar.

13. Verfahren nach Anspruch 12, **dadurch gekennzeichnet, dass** das Verfilmen im Durchlaufverfahren, insbesondere bevorzugt in einem Laminator durch beheizte Rollen hindurch oder durch mit Heizelementen kombinierte Rollen hindurch, durchgeführt wird.

14. Verfahren nach Anspruch 13, **dadurch gekennzeichnet, dass** wenigstens die der verfilmbaren Beschichtung zugewandte Rolle eine Beschichtung aus Teflon mit einer bestimmten, die Oberflächencharakteristik der Substratoberfläche im verfilmten Zustand vorgebenden Rauhtiefe.

15. Verfahren nach einem der Ansprüche 12-14, **dadurch gekennzeichnet, dass** das Verfilmen unmittelbar im Anschluss an das Bedrucken, insbesondere in einem Inkjet-Drucker, noch im Drucker oder in einem mit dieser verbundenen Verfilmungsaggregat durchgeführt wird.

16. Verwendung des Verfahrens nach einem der Ansprüche 12-15 zur Herstellung eines Druckes mit abriebfester und/oder wasserresistenter Oberfläche.

17. Verwendung des Verfahrens nach einem der Ansprüche 12-16 zur Herstellung eines Ausweis- oder Sicherheitsdokuments, einer Urkunde oder dergleichen.

18. Verwendung des Verfahrens nach einem der Ansprüche 12-17 zur Herstellung von Abzügen von Fotografien.

## Claims

1. A printable substrate with a backing layer (12), wherein a print fixing layer (11) is provided on at least one side of the backing layer, wherein a filmable coating (10) containing film-forming organic pigments and binders is provided on the print fixing layer (11), and wherein the print fixing layer (11) is cationic and is designed to be absorbing a printing ink.

2. A substrate according to claim 1, **characterized in that** the filmable coating (10) contains the following components:
- 20-90 wt%, especially preferably 70-90 wt% organic pigments,
- 1-30 wt%, especially preferably 2-10 wt% binders,
- 0-20 wt%, especially preferably 7-15 wt% film-forming aids,
- 0-5 wt% UV stabilizers,
- 0-5 wt% oxidation stabilizers,
whereby:
- preferably styrenes, butadienes, acrylates and their copolymers or combinations thereof having glass transition temperatures in the range between 40 °C and 90 °C, but especially between 50 °C and 70 °C, are used as the organic pigments having a particle size preferably in the range of 0.1 to 10 mm, especially preferably in the range of 0.5 to 2 mm,
- styrenes, butadienes, acrylates and their copolymers and combinations thereof having glass transition temperatures below,room temperature, but especially between (-50 °C) and (+20 °C), are used as the film-forming aids, and
- starch, polyvinyl alcohol, polyvinylpyrrolidone or a plastic dispersion containing an acrylate, styrene or PVAC is preferably used as the binder.

3. A substrate according to one of claims 1 or 2, **characterized in that** the print fixing layer is designed to be waterproof and binding.

4. A substrate according to one of claims 1 through 3, **characterized in that** the print fixing layer (11) contains the following components:
- 40-80 wt%, especially preferably 60-70 wt% inorganic pigments,
- 5-40 wt%, especially preferably 15-25 wt% cationic polymers, and
- 1-20 wt% binders,
whereby
- silicic acids or aluminum oxide hydrates are preferably used as the inorganic pigment,
- a vinylamine polymer, an N-vinylamine-formamide polymer, a combination or copolymer thereof is preferably used as the cationic polymer, and
- a polyacrylate or a polyvinyl alcohol is preferably used as the binder.

5. A substrate according to one of claims 1 through 4, **characterized in that** the filmable coating (10) is applied with a weight of 9-12 g/m² and the print fixing layer (11) is applied with a weight of 6-10 g/m², especially preferably 8-9 g/m².

6. A substrate according to one of claims 1 through 5, **characterized in that** a paper or film that is optionally pretreated or is partially synthetic is used as the backing layer (12).

7. A method of producing a substrate according to one of claims 1 through 6, wherein a paper substrate is precoated or impregnated on at least one side with a first mixture which forms the print fixing layer (11), and wherein a second mixture which contains the filmable organic pigments and binders and forms the filmable coating (12) is applied over the print fixing layer (11).

8. A method according to claim 7, **characterized in that** the first mixture and/or the second mixture is applied as an aqueous dispersion.

9. A method according to one of claims 7 or 8, **characterized in that** the first mixture is applied with a film press, preferably in a step that is integrated into the papermaking process; the second mixture is applied with a doctor blade application, a raster gravure roller, an airbrush or by a casting method, and the subsequent drying of the filmable coating (10) is carried out at a surface temperature at which there is no filming of the filmable coating (10), especially preferably at a maximum temperature of 45 °C.

10. A printed substrate, which has a print fixing layer (11) on at least one side, in and/or on which ink is fixed, and which has a filmed or sintered layer on the print fixing layer (11) to cover the print fixing layer (11) in a protective manner and in which filmed or sintered layer optionally another portion of the printing ink is embedded in filmed or sintered organic pigments and binders.

11. A printed substrate according to claim 10, **characterized in that** a print fixing layer (11) has the following composition, apart from the printing ink and the paper fibers:
- 40-80 wt%, especially preferably 60-70 wt% of inorganic pigments,
- 5-40 wt%, especially preferably 15-25 wt% cationic polymers, and
- 1-20 wt% binders,
whereby
- silicic acids or aluminum oxide hydrates are preferably used as the inorganic pigment,
- a vinylamine polymer, an N-vinylamine-formamide polymer, a combination or copolymer thereof is preferably used as the cationic polymer, and
- a polyacrylate or polyvinyl alcohol is preferably used as the binder,
and the filmed layer has the following composition, apart from the printing ink and paper fibers:
- 20-90 wt%, especially preferably 70-90 wt% organic pigments,
- 1-30 wt%, especially preferably 2-10 wt% binders,
- 0-20 wt%, especially preferably 7-15 wt% film-forming aids,
- 0-5 wt% UV stabilizers,
- 0-5 wt% oxidation stabilizers,
whereby:
- preferably styrenes, butadienes, acrylates and their copolymers or combinations thereof having a glass transition temperature in the range between 40 °C and 90 °C, but especially between 50 °C and 70 °C, are used as the organic pigments having a particle size preferably in the range of 0.1 to 10 mm, especially preferably in the range of 0.5 to 2 mm,
- styrenes, butadienes, acrylates and their copolymers and combinations thereof having glass transition temperatures below room temperature, but especially between (-50 °C) and (+20 °C), are used as the film-forming aids, and
- starch, polyvinyl alcohol, polyvinylpyrrolidone or a plastic dispersion containing acrylate, styrene or PVAC is preferably used as the binder.

12. A method of producing a printed substrate according to one of claims 10 or 11, **characterized by** the following steps:
- printing a substrate according to one of claims 1 through 6,
- filming the filmable coating (10) by applying heat, namely at a temperature in the range between 70 °C and 140 °C, but especially in the range of 80 °C to 100 °C, optionally with simultaneously application of pressure, preferably between 0.5 and 5 bar.

13. A method according to claim 12, **characterized in that** the filming is performed in a continuous process, especially preferably in a laminator through heated rollers or through rollers combined with heating elements.

14. A method according to claim 13, **characterized in that** at least the roller facing the filmable coating has a coating of Teflon with a certain predetermined peak-to-valley height, which is determined by the surface characteristic of the substrate surface in the filmed state.

15. A method according to one of claims 12 through 14, **characterized in that** the filming is performed immediately following printing, especially in an inkjet printer, while still in the printer or in a filming unit connected to it.

16. A use of the method according to one of claims 12 through 15 for producing a print with an abrasion-resistant and/or water-resistant surface.

17. A use of the method according to one of claims 12 through 16 to produce an identification or security document, some other document or the like.

18. A use of the method according to one of claims 12 through 17 to produce copies of photographs.

## Revendications

1. Substrat imprimable, comprenant une couche support (12), qui présente au moins sur une face une couche fixatrice d'impression (11), un revêtement apte à la formation d'un film (10) contenant des pigments organiques filmogènes et des liants étant disposé sur la couche fixatrice d'impression (11), et la couche fixatrice d'impression (11) étant cationique et pouvant absorber la couleur d'impression et/ou l'encre.

2. Substrat selon la revendication 1, **caractérisé en ce que** le revêtement apte à la formation d'un film (10) contient les composants suivants à raison de :
- 20% à 90% en poids, de manière plus particulièrement préférée 70% à 90% en poids de pigments organiques,
- 1% à 30% en poids, de manière plus particulièrement préférée 2% à 10% en poids de liants,
- 0% à 20% en poids, de manière plus particulièrement préférée 7% à 15% en poids d'adjuvants filmogènes,
- 0% à 5% en poids de stabilisants anti-UV,
- 0% à 5% de stabilisants d'oxydation
où on utilise,
- en tant que pigments organiques d'une granulométrie allant de préférence de 0,1 mm à 10 mm, de manière plus particulièrement préférée de 0,5 mm à 2 mm, de préférence les styrènes, les butadiènes, les acrylates ainsi que des copolymères de ceux-ci ou des combinaisons de ceux-ci, présentant des températures de transition vitreuse allant de 40°C à 90°C, mais comprises, en particulier, entre 50°C et 70°C,
- en tant qu'adjuvants filmogènes, les styrènes, les butadiènes, les acrylates ainsi que des copolymères de ceux-ci ou des combinaisons de ceux-ci présentant des températures de transition vitreuse inférieures à la température ambiante, mais comprises, en particulier, entre (-50°C) et (+20°C) et,
- en tant que liants, de préférence l'amidon, le poly(alcool vinylique), la polyvinylpyrrolidone ou une dispersion de matières plastiques contenant de l'acrylate, du styrène ou du PVAC.

3. Substrat selon la revendication 1 ou 2, **caractérisé en ce que** la couche fixatrice d'impression (11) possède des propriétés de liant résistant à l'eau.

4. Substrat selon l'une quelconque des revendications 1 à 3, **caractérisé en ce que** la couche fixatrice d'impression (11) contient les composants suivants à raison de :
- 40% à 80% en poids, de manière plus particulièrement préférée 60% à 70% en poids de pigments inorganiques,
- 5% à 40% en poids, de manière plus particulièrement préférée 15% à 25% en poids de polymères cationiques, et
- 1% à 20% en poids de liants,
où on utilise,
- en tant que pigment inorganique, de préférence des acides siliciques ou des hydrates d'oxydes d'aluminium,
- en tant que polymère cationique, de préférence un polymère de vinylamine, un polymère de N-vinylamineformamide, une combinaison ou des copolymères de ceux-ci et
- en tant que liant, de préférence un polyacrylate ou un poly(alcool vinylique).

5. Substrat selon l'une quelconque des revendications 1 à 4, **caractérisé en ce que** l'on dépose le revêtement apte à la formation d'un film (10) avec un grammage allant de 9 g/m² à 12 g/m² et la couche fixatrice d'impression (11) avec un grammage allant de 6 g/m² à 10 g/m², de manière plus particulièrement préférée de 8 g/m² à 9 g/m².

6. Substrat selon l'une quelconque des revendications 1 à 5, **caractérisé en ce que** l'on utilise, en tant que couche support (12), un papier ayant éventuellement subi un traitement préalable ou étant partiellement synthétique ou un film.

7. Procédé de préparation d'un substrat selon l'une quelconque des revendications 1 à 6, dans lequel on pré-revêt ou on imprègne un substrat de papier, au moins sur une face, avec un premier mélange formant la couche fixatrice de l'impression (11), et dans lequel on dépose sur la couche fixatrice d'impression (11) un second mélange formant le revêtement apte à la formation d'un film (12) contenant des pigments organiques filmogènes ainsi que des liants.

8. Procédé selon la revendication 7, **caractérisé en ce que** l'on dépose le premier mélange et/ou le second mélange sous la forme de dispersions aqueuses.

9. Procédé selon l'une quelconque des revendications 7 ou 8, **caractérisé en ce que** l'on dépose le premier mélange à l'aide d'une presse à film, de préférence dans une étape intégrée dans le procédé de fabrication de papier, que l'on dépose le second mélange à l'aide d'une racle, d'un cylindre tramé, d'une lame d'air ou à l'aide d'un procédé par coulée, et que l'on effectue le séchage successif du revêtement apte à la formation d'un film (10) à une température de surface, à laquelle aucune formation de film dans la couche apte à la formation d'un film (10) ne se produit, de manière plus particulièrement préférée à 45°C au maximum.

10. Substrat imprimé, qui présente au moins sur une face une couche fixatrice d'impression (11), dans laquelle et/ou sur laquelle l'encre est fixée, et qui présente sur la couche fixatrice d'impression (11) une couche filmée ou une couche frittée, laquelle recouvre la couche fixatrice d'impression (11) de manière protectrice et dans laquelle un autre composant de la couleur d'impression et/ou de l'encre a été éventuellement incorporé dans des pigments organiques et dans des liants frittés ou sous forme de film.

11. Substrat imprimé selon la revendication 10, **caractérisé en ce que** la couche fixatrice d'impression (11) présente, outre la couleur d'impression et/ou l'encre et les fibres de papier, la composition suivante comprenant :
- 40% à 80% en poids, de manière plus particulièrement préférée 60% à 70% en poids de pigments inorganiques,
- 5% à 40% en poids, de manière plus particulièrement préférée 15% à 25% en poids de polymères cationiques, et
- 1% à 20% en poids de liants,
où on utilise,
- en tant que pigment inorganique, de préférence des acides siliciques ou des hydrates d'oxydes d'aluminium,
- en tant que polymère cationique, de préférence un polymère de vinylamine, un polymère de N-vinylamineformamide, une combinaison ou des copolymères de ceux-ci et
- en tant que liant, de préférence un polyacrylate ou un poly(alcool vinylique),
et que la couche sous forme de film présente outre la couleur d'impression et/ou l'encre et les fibres de papier, la composition suivante comprenant :
- 20% à 90% en poids, de manière plus particulièrement préférée 70% à 90% en poids de pigments organiques,
- 1% à 30% en poids, de manière plus particulièrement préférée 2% à 10% en poids de liants,
- 0% à 20% en poids, de manière plus particulièrement préférée 7% à 15% en poids d'adjuvants filmogènes,
- 0% à 5% en poids de stabilisants anti-UV,
- 0% à 5% en poids d'anti-oxydants,
où on utilise,
- en tant que pigments organiques d'une granulométrie allant de préférence de 0,1 mm à 10 mm, de manière plus particulièrement préférée de 0,5 mm à 2 mm, de préférence les styrènes, les butadiènes, des acrylates ainsi que des copolymères ou des combinaisons de ceux-ci présentant des températures de transition vitreuse allant de 40°C à 90°C, mais compris, en particulier, entre 50°C et 70°C,
- en tant qu'adjuvants filmogènes, les styrènes, les butadiènes, les acrylates ainsi que des copolymères ou des combinaisons de ceux-ci présentant des températures de transition vitreuse inférieures à la température ambiante, mais comprises, en particulier entre (-50°C) et (+20°C) et,
- en tant que liants, de préférence l'amidon, le poly(alcool vinylique), la polyvinylpyrrolidone ou une dispersion de matières plastiques contenant de l'acrylate, du styrène ou du PVAC.

12. Procédé de préparation d'un substrat imprimé selon la revendication 10 ou 11, **caractérisé par** les étapes suivantes :
- impression d'un substrat selon l'une quelconque des revendications 1 à 6,
- formation d'un film du revêtement apte à la formation d'un film (10) au moyen de l'application d'une chaleur, ceci à une température située dans la gamme allant de 70°C à 140°C, mais en particulier de 80°C à 100°C, éventuellement en appliquant simultanément une pression, allant de préférence de 0,5 bar à 5 bars.

13. Procédé selon la revendication 12, **caractérisé en ce que** l'on réalise la formation d'un film dans un procédé en continu, de manière plus particulièrement préférée dans une calandreuse en passant entre des cylindres chauffés ou des rouleaux combinés à des éléments chauffants.

14. Procédé selon la revendication 13, **caractérisé en ce qu'**au moins le rouleau orienté vers le revêtement apte à la formation d'un film présente un revêtement en Téflon possédant une certaine profondeur de rugosité qui détermine les caractéristiques de la surface du substrat une fois transformée en film.

15. Procédé selon l'une quelconque des revendications 12 à 14, **caractérisé en ce que** l'on réalise la formation du film immédiatement après l'impression, en particulier dans une imprimante à jet d'encre, encore dans l'imprimante ou dans une unité de formation de film raccordée à celle-ci.

16. Utilisation du procédé selon l'une quelconque des revendications 12 à 15 pour la réalisation d'une impression possédant une surface résistante à l'abrasion et/ou résistante à l'eau.

17. Utilisation du procédé selon l'une quelconque des revendications 12 à 16 pour la fabrication d'un document d'identité ou de sécurité, d'un document officiel ou analogue.

18. Utilisation du procédé selon l'une quelconque des revendications 12 à 17 pour la fabrication d'épreuves photographiques.
